# EUROPÄISCHE PATENTSCHRIFT

(11) **EP 1 967 381 B1**
(45) Veröffentlichungstag und Bekanntmachung des Hinweises auf die Patenterteilung: **26.05.2010**
(21) Anmeldenummer: 08003833.4
(22) Anmeldetag: 29.02.2008
(51) Int. Cl.: B41N 7/06, B41N 7/00, B41F 31/26

(54) **Rasterwalze für Druckmaschinen sowie Herstellungsverfahren**
Engraved roller for printing machines and method for producing same
Cylindre gravé pour presses et procédé de fabrication

(30) Priorität: 08.03.2007 DE 102007011708
(43) Veröffentlichungstag der Anmeldung: 10.09.2008
(73) Patentinhaber: Kurt Zecher GmbH, 33098 Paderborn (DE); Heidelberger Druckmaschinen AG, 69115 Heidelberg (DE)
(72) Erfinder: Wand, Rüdiger, 33189 Schlangen (DE)
(74) Vertreter: Fey, Hans-Jürgen

(56) Entgegenhaltungen:
- EP-A- 0 615 862
- US-A- 5 001 821

## Beschreibung

Die Erfindung betrifft eine Rasterwalze für Druckmaschinen mit einem Walzenkörper und mit einer auf demselben aufgebrachten Keramikbeschichtung, wobei eine Oberfläche der Keramikbeschichtung mit Erhebungen und/oder Vertiefungen versehen ist.

Ferner betrifft die Erfindung ein Verfahren zum Herstellen einer Rasterwalze, wobei auf einem Walzenkörper eine Keramikbeschichtung aufgebracht wird und wobei in der Keramikbeschichtung mittels Lasern eine Strukturierung bestehend aus Erhebungen und/oder Vertiefungen gebildet wird.

Es sind Rasterwalzen für Druckmaschinen bekannt, die einen Walzenkörper aufweisen, der mit einer Keramikbeschichtung versehen ist. Die Keramikbeschichtung weist aufgrund ihrer relativ hohen Werkstoffhärte im Vergleich zu Stahl eine gute Verschleißbeständigkeit auf. Mittels Laserstrahl oder Gravur kann die Keramikbeschichtung mit einer Strukturierung, nämlich mit Erhebungen (Stegen) und Vertiefungen (Näpfen) versehen werden, wie dies beispielsweise aus der EP 0 615 862 A1 bekannt ist. Aufgrund des Einsatzes der Rasterwalzen in Rakelfarbwerken von Druckmaschinen, bei denen sich eine Rakel aus gehärtetem Stahl in ständigem Reibkontakt mit der Rasterwalze befindet, kann es vorkommen, dass nach einer gewissen Zeit die Keramikbeschichtung relativ starke Riefen aufweist, welche die Druckqualität erheblich beeinträchtigen. Beispielsweise können sich Keramikpartikel von der Oberfläche der Keramikbeschichtung lösen und sich hinter der Rakel festsetzen, so dass nachfolgend unerwünschte Riefen auf der Keramikbeschichtung gezogen werden.

Aufgabe der vorliegenden Erfindung ist es daher, eine Rasterwalze sowie ein Verfahren zur Herstellung einer Rasterwalze derart weiterzubilden, dass die Verschleißbeständigkeit insbesondere der Erhebungen der Rasterwalze verbessert wird, so dass ein langzeitstabiler Einsatz der Rasterwalze ermöglicht wird.

Zur Lösung dieser Aufgabe ist die Erfindung in Verbindung mit dem Oberbegriff des Patentanspruchs 1 dadurch gekennzeichnet, dass ein Oberflächenbereich zumindest der Erhebungen durch Anschmelzen als eine Verdichtungsschicht ausgebildet ist.

Der besondere Vorteil der erfindungsgemäßen Rasterwalze besteht darin, dass durch Ausbildung einer die Oberfläche einer Erhebung der Rasterwalze bildenden Verdichtungsschicht die Lebensdauer der Rasterwalze bei hoher Druckqualität verlängert wird. Durch Ausbildung einer Verdichtungsschicht an der Oberfläche der Erhebungen kann das Risiko von Keramikpartikelausbrüchen weitgehend verringert werden. Die Verdichtungsschicht zeichnet sich dadurch aus, dass die ansonsten vorhandene inhomogene Gefügestruktur beseitigt ist. Der Anteil von Poren oder Rissen in der Verdichtungsschicht ist so gering, dass ein Ausbruch von Keramikpartikeln verhindert wird.

Nach einer bevorzugten Ausführungsform der Erfindung erstreckt sich die Verdichtungsschicht entlang einer Stirnoberfläche der Erhebung der Rasterwalze. Die Verdichtungsschicht befindet sich somit lediglich dort, wo eine reibschlüssige Kontaktierung mit einer Rakel der Druckmaschine besteht. Darüber hinaus lässt sich ein wesentlich gleichmäßiger Farbübertrag erzielen, da die Oberflächenstruktur relativ glatt ausgebildet ist.

Zur Lösung der Aufgabe ist das erfindungsgemäße Verfahren in Verbindung mit dem Oberbegriff des Patentanspruchs 7 dadurch gekennzeichnet, dass zumindest ein Oberflächenbereich der Erhebungen derart nacherwärmt wird, dass eine Oberflächenschicht (Verdichtungsschicht) im Gefüge verdichtet wird.

Der besondere Vorteil des erfindungsgemäßen Verfahrens besteht darin, dass die mechanische Beanspruchbarkeit der Rasterwalze verbessert wird. Vorteilhaft kann die Verschleißbeständigkeit verbessert werden, so dass eine längere Standzeit erzielt werden kann. Grundgedanke der Erfindung ist es, eine Oberflächenschicht der Rasterwalze derart zu erwärmen, dass eine Verdichtung innerhalb des Gefüges eintritt, so dass Poren zusammenfallen bzw. sich vorhandene Risse schließen.

Nach einer Weiterbildung des erfindungsgemäßen Verfahrens wird die Oberfläche der Rasterwalze mittels Laser nacherwärmt, so dass der Aufwand für die Nachbehandlung relativ gering ist, da die Strukturierung der Rasterwalze bereits mittels Lasern erfolgt ist.

Nach einer Weiterbildung des erfindungsgemäßen Verfahrens erfolgt die Nacherwärmung der Rasterwalze in einem Temperaturbereich, der vorzugsweise unterhalb der Schmelztemperatur des Keramikschmelzpunktes liegt. Die Oberschicht wird beim Auftreffen des Laserstrahls örtlich begrenzt und sehr kurzzeitig angeschmolzen.

Nach einer Weiterbildung der Erfindung werden lediglich Stirnoberflächen von Erhebungen der Rasterwalze nacherwärmt, die einer besonderen mechanischen Beanspruchung ausgesetzt sind. Vorteilhaft kann hierdurch die Festigkeit der Stirnoberfläche der Erhebung erhöht sowie die Gefahr von Keramikpartikelausbrüchen an derselben verringert werden. Darüber hinaus lässt sich ein wesentlich gleichmäßiger Farbübertrag erzielen, da die Oberflächenstruktur relativ glatt ausgebildet ist.

Weitere Vorteile der Erfindung ergeben sich aus den weiteren Unteransprüchen.

Ein Ausführungsbeispiel der Erfindung wird nachfolgend anhand der Zeichnungen näher erläutert.

Es zeigen:
- Figur 1: einen vergrößerten Schnitt durch einen Oberflächenbereich einer erfindungsgemäßen Rasterwalze,
- Figur 2: einen vergrößerten Schnitt durch einen Oberflächenbereich einer vorbekannten Rasterwalze,
- Figur 3: eine schematische Draufsicht auf die Oberfläche der Rasterwalze, die als eine Liniengravur ausgebildet ist, und
- Figur 4: eine schematische Draufsicht auf die Oberfläche der Rasterwalze, die als eine hexagonale Gravur ausgebildet ist.

Eine Rasterwalze 1 wird vorzugsweise in Rakelfarbwerken von Druckmaschinen eingesetzt, wobei eine Rakel aus gehärtetem Stahl in ständigem Reibkontakt mit der Rasterwalze 1 steht. Die Rasterwalze 1 ist zylinderförmig ausgebildet und weist eine Mehrzahl von nebeneinander angeordneten Erhebungen 2 und Vertiefungen 3 auf. Die Erhebungen 2 sind als Stege ausgebildet, die in einem freien Endbereich 4 eine Stirnoberfläche 5 aufweisen, die in reibschlüssiger Verbindung mit einer nicht dargestellten Rakel der Druckmaschine steht.

Die Stege 2 wechseln sich mit den Vertiefungen 3 (Näpfe) ab, so dass entlang der Oberfläche der Rasterwalze 1 eine Rillenstruktur gebildet ist.

Die Rasterwalze 1 besteht zum einen aus einem zylinderförmigen Walzenkörper 6 und einer auf der Mantelfläche des Walzenkörpers 6 aufgebrachten Keramikbeschichtung 7. Die Keramikbeschichtung 7 besteht aus einem Keramikmaterial oder aus einer Keramikmischung, die im Vergleich zu dem rein metallischen Walzenkörper 6 eine erhöhte Verschleißbeständigkeit aufweist.

Wie aus Figur 1 hervorgeht, ist ein Oberflächenbereich der Erhebungen 2 als eine Verdichtungsschicht 8 (schraffierte Fläche) ausgebildet, die eine relativ homogene Gefügestruktur aufweist und annähernd keine Risse 9 oder Poren 10 enthält, wie es bei bekannten nicht nachbehandelten Erhebungen 2' gemäß Figur 2 der Fall ist.

Zur Herstellung der Rasterwalze 1 wird auf den Walzenkörper 6 die Keramikbeschichtung 7 aufgebracht. Danach wird optional die Oberfläche der Keramikbeschichtung 7 geschliffen und/oder poliert.

Die Formgebung der Rillenstruktur mit einer Mehrzahl von Erhebungen 2, 2' und Vertiefungen 3 erfolgt mittels Laserstrahlung, so dass eine Strukturierung der Rasterwalze 1 gemäß Figur 2 vorliegt. Danach kann optional die Oberfläche der Erhebungen 2 geglättet werden.

Erfindungsgemäß erfolgt eine Nacherwärmung der Rasterwalzen 1 in einem Oberflächenbereich derselben, vorzugsweise in einem Oberflächenbereich der Erhebungen 2 zur Ausbildung einer Verdichtungsschicht 8, die vorzugsweise mindestens annähernd frei von Rissen 9 bzw. Poren 10 ist. Hierdurch kann das unerwünschte Ausbrechen von Keramikpartikeln während des Betriebes der Rasterwalze 1 wirksam verhindert werden.

Der Anteil von Poren 10 bzw. Rissen 9 in einem zu der Verdichtungsschicht 8 benachbarten Bereich 15 (Fußbereich) der Erhebung 2 bzw. der Keramikbeschichtung 7 liegt vorzugsweise in einem Bereich von 1 Vol-% bis 3 Vol-%.

Zur Bildung der Verdichtungsschicht 8 wird der Oberflächenbereich der Erhebungen 2 mit Laserstrahlung beaufschlagt, so dass ein Anschmelzen des Oberflächenabschnitts der Erhebungen 2 eintritt. Der Schmelzvorgang kann sinterähnlich erfolgen, wobei die Anschmelztemperatur zumindest unterhalb der Schmelztemperatur des Keramikmaterials liegen kann. Hierdurch fallen die Poren 10 zusammen. Die Risse 9 schließen sich, so dass eine Verdichtung des Keramikmaterials an der Oberfläche der Erhebungen 2 eintritt.

Wie aus Figur 1 ersichtlich ist, weist die Verdichtungsschicht 8 eine Dicke D auf, die in einem Bereich von 1 µm bis 10 µm, vorzugsweise 5 µm liegt. Die Erhebungen 2, 2' weisen eine Höhe H auf, die in einem Bereich von 10 µm bis 30 µm, beispielsweise 20 µm liegt.

Die Vickershärte der Keramikbeschichtung 7 kann in einem Bereich zwischen 1000 bis 2000 liegen.

Wie aus Figur 3 ersichtlich ist, sind die Erhebungen 2 und die Vertiefungen 3 der Rasterwalze 1 geradlinig ausgebildet, wobei sie eine Liniengravur 11 bilden.

Nach einer alternativen Ausführungsform gemäß Figur 4 können die Erhebungen 2 und Vertiefungen 3 auch wabenförmig unter Bildung von Näpfen 12 und diese umfassenden Stege 13 ausgebildet sein, so dass eine hexagonale Gravur 14 gebildet ist.

## Patentansprüche

1. Rasterwalze (1) für Druckmaschinen mit einem Walzenkörper (6) und mit einer auf demselben aufgebrachten Keramikbeschichtung (7), wobei eine Oberfläche der Keramikbeschichtung (7) mit Erhebungen (2, 2') und/oder Vertiefungen (3) versehen ist, **dadurch gekennzeichnet, dass** ein Oberflächenbereich zumindest der Erhebungen (2) durch Anschmelzen als eine Verdichtungsschicht (8) ausgebildet ist.

2. Rasterwalze nach Anspruch 1, **dadurch gekennzeichnet, dass** die Verdichtungsschicht (8) aus einem fehlstellenfreien Keramikmaterial gebildet ist.

3. Rasterwalze nach Anspruch 1 oder 2, **dadurch gekennzeichnet, dass** das Gefüge der Verdichtungsschicht (8) zumindest annähernd frei von Rissen (9) und/oder Poren (10) ist.

4. Rasterwalze nach einem der Ansprüche 1 bis 3, **dadurch gekennzeichnet, dass** sich die Verdichtungsschicht (8) im Bereich einer Stirnoberfläche (5) der Erhebung (2) erstreckt.

5. Rasterwalze nach einem der Ansprüche 1 bis 4, **dadurch gekennzeichnet, dass** die Verdichtungsschicht (8) eine Dicke (D) aufweist, die in einem Bereich zwischen 2 µm bis 10 µm liegt.

6. Rasterwalze nach einem der Ansprüche 1 bis 5, **dadurch gekennzeichnet, dass** die Erhebung (2) in einem zu der Verdichtungsschicht (8) benachbarten Bereich (15) einen Anteil von 1 Vol-% bis 3 Vol-% Fehlstellen (Risse 9, Poren 10) aufweist.

7. Verfahren zum Herstellen einer Rasterwalze, wobei auf einem Walzenkörper eine Keramikbeschichtung aufgebracht wird und wobei in der Keramikbeschichtung mittels Lasern eine Strukturierung bestehend aus Erhebungen und/oder Vertiefungen gebildet wird, **dadurch gekennzeichnet, dass** zumindest ein Oberflächenbereich der Erhebungen (2) derart nacherwärmt wird, dass eine Oberflächenschicht (Verdichtungsschicht 8) im Gefüge verdichtet wird.

8. Verfahren nach Anspruch 7, **dadurch gekennzeichnet, dass** lediglich ein freier Endbereich der Erhebungen (2) durch Anschmelzen einer Stirnoberfläche (5) derselben nacherwärmt wird.

9. Verfahren nach Anspruch 7 oder 8, **dadurch gekennzeichnet, dass** die Erhebungen (2) mittels Laserstrahlung nacherwärmt werden.

10. Verfahren nach einem der Ansprüche 7 bis 9, **dadurch gekennzeichnet, dass** die Erhebungen (2) durch Laserstrahlung bei einer Temperatur nacherwärmt werden, die zumindest unterhalb der Schmelztemperatur des Keramikmaterials liegt.

11. Verfahren nach einem der Ansprüche 7 bis 10, **dadurch gekennzeichnet, dass** die Keramikbeschichtung (7) geschliffen und/oder poliert wird, bevor die Strukturierung mittels Lasern gebildet wird.

12. Verfahren nach einem der Ansprüche 7 bis 11, **dadurch gekennzeichnet, dass** nach Bildung der Strukturierung die Endbereiche der Erhebungen (2) geglättet werden.

## Claims

1. Screen roller (1) for printing presses comprising a roller body (6) and a ceramic coating (7) deposited onto the roller body, a surface of the ceramic coating (7) being provided with elevations (2, 2') and/or depressions (3),
**characterized in that** a partial area of the surface of at least the elevations are developed as a densification layer (8) by partial melting.

2. Screen roller according to claim 1,
**characterized in that** the densification layer (8) is developed from ceramic material, which is free of defects.

3. Screen roller according to claim 1 or 2,
**characterized in that** the microstructure of the densification layer (8) is at least free of cracks and/or pores.

4. Screen roller according to one of the claims 1 to 3,
**characterized in that** the densification layer (8) extends in the area of the front surface (5) of the elevation (2)

5. Screen roller according to one of the claims 1 to 4,
**characterized in that** the densification layer (8) comprises a thickness (D) in the area between 2 µm and 10 µm.

6. Screen roller according to one of the claims 1 to 5,
**characterized in that** the elevation (2) comprises a part of defects (cracks 9, pores 10) between 1 volume % and 3 volume % in a neighboring area (15) of the densification layer (8).

7. A method for manufacturing a screen roller by depositing a ceramic layer onto the roller body and by using a laser to develop a structure of elevations and/or depressions into the ceramic layer,
**characterized by** heating an area of the surface of the elevations (2) additionally in such a manner that the microstructure of the surface layer (densification layer 8) becomes densified.

8. A method according to claim 7,
**characterized by** heating only a free terminating area of the elevations (2) additionally by partial melting a front surface (5) of said elevations (2).

9. A method according to claim 7 or 8,
**characterized by** additionally heating the elevations (2) using laser radiation.

10. A method according to one of claims 7 to 9,
**characterized by** using laser radiation to additionally heat the elevations (2) at a temperature at least below the melting temperature of the ceramic material.

11. A method according to one of claims 7 to 10,
**characterized by** grinding and/or polishing the ceramic layer (7) before the structuring is done using lasers.

12. A method according to one of claims 7 to 11,
**characterized by** finishing the terminating areas of the elevations (2) after developing the structure.

## Revendications

1. Cylindre tramé (1) pour machine d'impression avec un corps de cylindre (6) et un revêtement céramique (7) appliqué sur ce dernier, une surface du revêtement céramique (7) étant munie d'élévations (2, 2') et/ou de cavités (3) **caractérisé en ce qu'**une zone de surface d'au moins des élévations (2) est réalisée comme une couche de densification (8) par fusion.

2. Cylindre tramé selon la revendication 1, **caractérisé en ce que** la couche de densification (8) se compose d'un matériau céramique sans défaut.

3. Cylindre tramé selon la revendication 1 ou 2 **caractérisé en ce que** la structure de la couche de densification (8) est au moins approximativement exempte de fissures (9) et/ou de pores (10).

4. Cylindre tramé selon l'une des revendications 1 à 3, **caractérisé en ce que** la couche de densification (8) s'étend dans la zone d'une surface frontale (5) de l'élévation (2).

5. Cylindre tramé selon l'une des revendications 1 à 4, **caractérisé en ce que** la couche de densification (8) présente une épaisseur (D) comprise entre 2 µm et 10 µm.

6. Cylindre tramé selon l'une des revendications 1 à 5, **caractérisé en ce que** l'élévation (2) présente dans une zone (15) voisine de la couche de densification (8) une teneur en défauts comprise entre 1 pour cent en volume et 3 pour cent en volume (fissures 9, pores 10).

7. Procédé pour la fabrication d'un cylindre tramé, un revêtement céramique étant appliqué sur un corps de cylindre et une structure composée d'élévations et/ou de cavités étant formée par laser dans le revêtement en céramique, **caractérisé en ce qu'**au moins une zone de surface des élévations (2) est réchauffée ultérieurement de sorte qu'une couche de surface (couche de densification 8) est densifiée dans la structure.

8. Procédé selon la revendication 7, **caractérisé en ce que** simplement une zone d'extrémité libre des élévations (2) est réchauffée ultérieurement par fusion de la surface frontale (5) de ces dernières.

9. Procédé selon la revendication 7 ou 8, **caractérisé en ce que** les élévations (2) sont réchauffées ultérieurement par rayonnement laser.

10. Procédé selon l'une des revendications 7 à 9, **caractérisé en ce que** les élévations (2) sont réchauffées ultérieurement par rayonnement laser à une température qui se trouve au moins en dessous de la température de fusion du matériau céramique

11. Procédé selon l'une des revendications 7 à 10, **caractérisé en ce que** le revêtement céramique (7) est meulé et/ou poli avant la formation de la structuration par laser.

12. Procédé selon l'une des revendications 7 à 11, **caractérisé en ce qu'**après la formation de la structuration les zones d'extrémités des élévations (2) sont lissées.
